# EUROPÄISCHE PATENTSCHRIFT

(11) **EP 0 261 461 B1**
(45) Veröffentlichungstag und Bekanntmachung des Hinweises auf die Patenterteilung: **26.05.1993**
(21) Anmeldenummer: 87112804.7
(22) Anmeldetag: 02.09.1987
(51) Int. Cl.: C21D 1/74

(54) **Verfahren und Vorrichtung zur Wärmebehandlung metallischer Werkstücke**
Method and apparatus for heat treating metal work pieces
Procédé et appareil pour le traitement thermique de pièces métalliques

(30) Priorität: 10.09.1986 DE 3630833
(43) Veröffentlichungstag der Anmeldung: 30.03.1988
(73) Patentinhaber: Linde Aktiengesellschaft, 65189 Wiesbaden (DE)
(72) Erfinder: Strigl, Reinhard, Dipl.-Ing., D-8000 München 50 (DE)
(74) Vertreter: Schaefer, Gerhard, Dr.

(56) Entgegenhaltungen:
- EP-A- 0 180 953
- AT-B- 258 994
- DD-A- 31 283
- DE-A- 2 758 024
- HTM HAERTEREI-TECHNISCHE MITTEILUNGEN, Band 41, Nr. 2, März/April 1986, München (DE); G.BOEHM, Seiten 107-108#

## Beschreibung

Die Erfindung betrifft ein Verfahren zur Wärmebehandlung metallischer Werkstücke mit einem gasbeheizten Durchlaufofen und unter Einwirkung einer Gasatmosphäre, die im wesentlichen aus Stickstoff und aus durch katalytische Umsetzung eines Kohlenwasserstoffs unmittelbar vor dem Eintritt in den Durchlaufofen erzeugtem Wasserstoff und Kohlenmonoxid besteht, sowie einen entsprechenden Wärmebehandlungsofen.

Die Wärmebehandlung metallischer Werkstücke wird häufig in Durchlauföfen durchgeführt, denen ein in seiner Zusammensetzung auf die Art der Wärmebehandlung abgestelltes Behandlungsgas von außen zugeleitet wird. So sind z.B. Rollenherdöfen zum Glühen von Halbzeugen aus Eisen oder auch Nichteisenmetallen bekannt, die mit sogenanntem Exogas, das in Gasgeneratoren durch exotherme Verbrennung von Kohlenwasserstoffen mit Luft, oder mit sogenanntem Endogas, das ebenfalls in eigenständigen Gasgeneratoren mit Katalysatoren - oder auch in innerhalb von Wärmebehandlungsöfen angeordneten katalytischen Reaktoren (s. z.B. EP-A 0 180 953 oder auch DE-A 27 58 024)-unter Wärmezufuhr auch aus Kohlenwasserstoff-Luft- Gemischen erzeugt wird, betrieben werden. Die bei diesen Verfahren entstehenden Behandlungsgase enthalten im wesentlichen Stickstoff, Wasserstoff und Kohlenmonoxid sowie unter Umständen noch Beimengungen von Kohlendioxid und Wasserdampf. Das genaue Mischungsverhältnis der Komponenten wird so gewählt, wie es bei der jeweils vorliegenden Art der Wärmebehandlung in der Hauptbehandlungszone, z.B. in der heißen Zone des Durchlaufofens, erforderlich ist. Zur Aufrechterhaltung des richtigen Mischungsverhältnisses oder zu einer gezielten Änderung desselben sind Steuer- und Regelverfahren bekannt, mit denen das Mischungsverhältnis in Abhängigkeit einer im Ofen gemessenen Größe beeinflußt wird (VDI-Zeitung 98 (1956), Nr. 24, Seiten 1486 bis 1490).

Insbesondere ist aus der EP-A 0 180 953 zudem bekannt, bei der Herstellung einer aus CO, H₂ und N₂ bestehenden Schutzgasatmosphäre durch katalytische Umsetzung eines Gasgemisches z.B. aus Erdgas und Luft unmittelbar vor der Einleitung in einen Ofenraum erzeugten Wasserstoff und Kohlenmonoxid und zusätzlich Stickstoff direkt benachbart dazu in den Ofenraum einer Wärmebehandlungsanlage einzuleiten. Dies dient dort jedoch vor allem der Temperaturbeeinflußung des Katalysatorelements.

Die bekannten Verfahren und ihre neueren Weiterentwicklungen arbeiten technisch weitgehend zufriedenstellend, jedoch ist ihre Anwendung auf große Öfen, insbesondere auf langgestreckte Durchlauföfen, nicht immer in dem Maße wirtschaftlich, wie es wünschenswert wäre. Der Gesamtgasverbrauch, d.h. der Verbrauch an Brenngas und Behandlungsgas, ist wegen der räumlichen Ausdehnung solcher Öfen größer als er zur eigentlichen Wärmebehandlung notwendig wäre. Dieser Nachteil ist, insbesondere wegen des Verbrauchs von wertvollen kohlenwasserstoffhaltigen Gasen, von nicht zu vernachlässigender Bedeutung.

Der Erfindung liegt deshalb die Aufgabe zugrunde, die bekannten Verfahren zur Wärmebehandlung metallischer Werkstücke in gasbeheizten Durchlauföfen wirtschaftlicher zu gestalten.

Diese Aufgabe wird dadurch gelöst, daß bei einem wie eingangs gekennzeichneten Verfahren mit interner, katalytischer Erzeugung von Behandlungsgas zusätzlich eine Stickstoffzufuhr vorgesehen wird, wobei dem Durchlaufofen dann einerseits Behandlungsgas, bestehend aus Stickstoff, Wasserstoff und Kohlenmonoxid, zugeführt wird und andererseits - davon getrennt - Stickstoffgas zugeleitet wird,
wobei das Behandlungsgas dem Durchlaufofen im Bereich seiner Heizzone zugeführt wird und der Stickstoff mit Abstand dazu und beidseitig davon - zwischen Einlaufzone und Heizzone und zwischen Heizzone und Auslaufzone des Durchlaufofens - eingebracht wird, und zwar in der Weise, daß die Gasatmosphäre in den dem Ofeneinlauf und den dem Ofenauslauf benachbarten Bereichen weniger als 20% CO und weniger als 30% H₂, enthält.

Mit dem erfindungsgemäßen Verfahren wird in einem Durchlaufofen in optimaler Weise ein sich in Richtung der Längsausdehnung des Durchlaufofens erstreckendes Gasatmosphärenprofil aufgebaut, das vom Ofeneinlauf her mit einer Zone geringer Reaktivität beginnt, dann im Bereich der heißen Zone die höchste Reaktivität erreicht und schließlich im Bereich des Ofenauslaufs wieder zur geringer Reaktivität absinkt. Verglichen mit einer Exogasatmosphäre führt das erfindungsgemäße Verfahren somit zu einer höheren Reaktivität in der heißen Zone des Ofens, ohne daß die Ofenatmosphäre in der Nähe Von Ofenein- und auslauf giftiger oder brennbarer wird als bei Exogas. Eine unmittelbare Folge dieser Verfahrensweise ist eine erhebliche Einsparung bezüglich des Verbrauches kohlenwasserstoffhaltiger Gase, die kostenmäßig bis über 30 % betragen kann.

Überraschenderweise wurde gefunden, daß das erfindungsgemäße Verfahren außer dem Vorteil seiner gegenüber bekannten Verfahren erhöhten Wirtschaftlichkeit auch eine Verbesserung der Qualität, insbesondere der Gleichmäßigkeit der Qualität, der behandelten Werkstücke mit sich bringt, die darauf beruht, daß die Zusammensetzung der Gasatmosphäre an jeder Stelle des Ofens in optimaler Weise eingestellt werden kann. Eine wesentliche Voraussetzung für diesen Vorteil ist neben der getrennten Stickstoffzufuhr die Erzeugung des Behandlungsgases unmittelbar vor seinem Eintritt in den Durchlaufofen durch katalytische Umsetzung. Darüber hinaus hat die beim erfindungsgemäßen Verfahren gebildete Gasatmosphäre eine hohe Pufferwirkung gegenüber Lufteinbrüchen und Undichtigkeiten in den Strahlrohrbrennern. Außerdem werden Rußbildung und Schäden an der Ofenausmauerung mit dem erfindungsgemäßen Verfahren sicher vermieden.

Bei der Durchführung des erfindungsgemäßen Verfahrens wird vorteilhaft das Mengenverhältnis zwischen Behandlungsgas und dem getrennt zugeleiteten Stickstoff so gewählt, daß die Ofenatmosphäre in den dem Ofeneinlauf und dem Ofenauslauf benachbarten Bereichen sogar weniger als 10 % Kohlenmonoxid und auch weniger als 10 %, Wasserstoff enthält.

Besonders vorteilhaft ist auch eine Weiterentwicklung des erfindungsgemäßen Verfahrens, bei der der Durchlaufofen über Strahlrohrbrenner beheizt wird und das Behandlungsgas dem Durchlaufofen über einen konzentrisch zum Brennerraum mindestens eines der im Bereich der heißen Zone angeordneten Strahlrohrbrenner angeordneten und mit Katalysator gefüllten Querschnitt zugeleitet wird.

Die Verwendung derartiger Katalysatorrohre ist zwar von anderen Wärmebehandlungsöfen her schon bekannt, doch hat es sich gezeigt, daß ihre Verwendung im Rahmen des erfindungsgemäßen Verfahrens besonders vorteilhaft ist.

Da in jüngster Zeit Durchlauföfen zur Wärmebehandlung überwiegend mit Erdgas beheizt werden, ist die Anwendung des erfindungsgemäßen Verfahrens bei solchen Öfen besonders wirtschaftlich, wenn das Behandlungsgas aus einem Erdgas-Luft-Gemisch erzeugt wird, da auf diese Weise lediglich Stickstoff als zusätzliches Medium am Durchlaufofen zur Verfügung stehen muß.

Bevorzugte Anwendungsgebiete des erfindungsgemäßen Verfahrens sind das Rekristallisieren und das kohlungsneutral- oder entkohlende Glühen von Halbzeugen in Rollenherdöfen.

Ein Durchlaufofen zur Durchführung des erfindungsgemäßen Verfahrens mit über seine Längsausdehnung angeordneten Strahlrohrbrennern ist mit Vorteil so ausgebildet, daß mindestens einer der im Bereich der heißen Zone des Durchlaufofens angeordneten Strahlrohrbrenner einen konzentrisch zum Brennerraum angeordneten und mit Katalysator gefüllten Querschnitt für die Erzeugung des Behandlungsgases aufweist und in Bezug auf die Längsausdehnung des Durchlaufofens, beidseitig und beabstandet zu dem oder den einen mit Katalysator gefüllten Querschnitt aufweisenden Strahlrohrbrennern, im Bereich zwischen Ofeneinlauf und heißer Zone sowie im Bereich zwischen heißer Zone und Ofenauslauf Gaszuführungen für Stickstoff angeordnet sind.

Im folgenden wird ein Ausführungsbeispiel des erfindungsgemäßan Verfahrens anhand eines in der Figur schematisch dargestellten Rollenherdofens beschrieben.

Der Rollenherdofen 1 besitzt einen Ofeneinlaß 2, von dem mittels Transportrollen 4 metallische Werkstücke kontinuierlich oder diskontinuierlich durch den Ofen 1 hindurch dem Ofenauslauf 3 zugeführt werden. Der Ofen 1 wird über eine Anzahl von Strahlrohrbrennern 5 mit Erdgas als Brenngas so beheizt, daß die den Ofen 1 durchlaufenden Werkstücke, die z.B. kohlungsneutral geglüht werden sollen, zunächst langsam erhitzt werden, dann ungefähr in der Ofenmitte die höchste Temperatur erreichen und schließlich dem Ofenauslauf 3 zu wieder langsam abkühlen.

Im Bereich der heißen Zone des Ofens 1 ist einer 6 der Strahlrohrbrenner 5 dadurch als innenbeheizter katalytischer Reaktor ausgebildet, daß der Brennerraum konzentrisch von einem mit Katalysator gefüllten ringförmigen Raum zur Erzeugung des Behandlungsgases umgeben ist. Außerdem besitzt der Ofen 1 zwei Gaszuführungen 7, die in Längsrichtung des Ofens beidseitig zu dem als katalytischer Reaktor ausgebildeten Strahlrohrbrenner 6 angeordnet sind. Bei größern oder längeren Öfen können auch mehrere spezielle Strahlrohrbrenner 6 und/oder weitere Gaszuführungen 7 vorgesehen sein.

Beim Betrieb des Ofens wird den Strahlrohrbrennern 5 ein Erdgas-Luft-Gemisch zur Beheizung zugeführt. Bei dem als katalytischen Reaktor ausgebildeten Strahlrohrbrenner 6 wird das Erdgas-Luft-Gemisch zusätzlich dem zweiten, den
Katalysator enthaltenden Querschnitt zugeführt, wo durch endotherme Umsetzung ein Behandlungsgas mit ungefähr 40 % Stickstoff, 38 % Wasserstoff und 18 % Kohlenmonoxid erzeugt und durch einen Gasverteiler 8 in den Innenraum des Ofens 1 eingeblasen wird. Zusätzlich wird über die Gaszuführungen 7 reiner Stickstoff in den Ofen 1 eingeleitet, der das Behandlungsgas im Bereich des Ofeneinlaufs 2 und des Ofenauslaufs 3 so verdünnt, daß dort die Gasatmosphäre nur noch etwa 8 % Wasserstoff und ebenfalls etwa 8% Kohlenmonoxid enthält. Ingesamt wird auf diese Weise in Ofen 1 über seine Längsausdehnung eine Gasatmosphärenprofil aufgebaut, das in der heißen Zone seine höchste und beim Ofeneinlauf 2 und beim Ofenauslauf 3 seine niedrigste Reaktivität aufweist. Die wechselnde Zusammensetzung der Ofenatmosphäre kann einerseits durch Änderungen des Mischungsverhältnisses des Erdgas-Luft-Gemisches, das über den als katalytischen Reaktor ausgebildeten Strahlrohrbrenner 6 dem Ofen 1 zugeführt wird, und andererseits durch Änderungen der Menge des über die Gaszuführungen 7 in den Ofen 1 eingebrachten Stickstoffs in beliebiger Weise und außerordentlich genau den jeweils vorliegenden Erfordernissen angepaßt werden.

Durch das erfindungsgemäße Verfahren kann bei einem Durchlaufofen der beschriebenen Art eine erhebliche Einsparung an Behandlungsgas erzielt werden. So konnten beispielsweise in einem speziellen Fall einer Wärmebehandlung 220 m³/h Exogas durch nur 100 m³/h Stickstoff, 6 m³/h Erdgas und 15 m³/h Luft ersetzt werden.

## Patentansprüche

1. Verfahren zur Wärmebehandlung metallischer Werkstücke in einem gasbeheizten Durchlaufofen unter Einwirkung einer Gasatmosphäre, die im wesentlichen aus Stickstoff und aus durch katalytische Umsetzung eines Kohlenwasserstoffs unmittelbar vor dem Eintritt in den Durchlaufofen erzeugtem Wasserstoff und Kohlenmonoxid besteht,
wobei dem Durchlaufofen einerseits ein Behandlungsgas, bestehend aus Stickstoff, Wasserstoff und Kohlenmonoxid, zugeführt wird und andererseits - davon getrennt - Stickstoffgas zugeleitet wird,
das Behandlungsgas dem Durchlaufofen im Bereich seiner Heizzone zugeführt wird und der Stickstoff mit Abstand dazu und beidseitig davon - zwischen Einlaufzone und Heizzone und zwischen Heizzone und Auslaufzone des Durchlaufofens - eingebracht wird,
und zwar in der Weise, daß die Gasatmosphäre in den dem Ofeneinlauf und den dem Ofenauslauf benachbarten Bereichen weniger als 20% CO und weniger als 30% H₂, enthält.

2. Verfahren nach Anspruch 1, dadurch gekennzeichnet, daß die Gasatmosphäre in den dem Einlauf und den dem Auslauf des Ofens benachbarten Bereichen weniger als 10% CO und weniger als 10% H₂ enthält.

3. Verfahren nach Anspruch 1 oder 2, dadurch gekennzeichnet, daß der Durchlaufofen über Strahlrohrbrenner beheizt wird und das Behandlungsgas dem Durchlaufofen über einen mit Katalysator gefüllten Querschnitt zugeleitet wird, der konzentrisch zum Brennerraum mindestens eines der im Bereich der heißen Zone angeordneten Strahlrohrbrenner angeordnet ist.

4. Verfahren nach einem der Ansprüche 1 bis 3, dadurch gekennzeichnet, daß der Durchlaufofen mit Erdgas beheizt wird und das Behandlungsgas aus einem Erdgas-Luft-Gemisch erzeugt wird.

5. Durchlaufofen zur Durchführung des Verfahrens nach einem der Ansprüche 1 bis 4 mit über die Längsausdehnung des Durchlaufofens in Reihe angeordneten Strahlrohrbrennern und mit mindestens einem Katalysatorrohr (6) im Bereich der heißen Zone des Durchlaufofens, mit einem konzentrisch zum Brennerraum angeordneten und mit Katalysator gefüllten Querschnitt für die Erzeugung des Behandlungsgases,
dadurch gekennzeichnet, daß in Bezug auf die Längsausdehnung des Durchlaufofens (1) beidseitig und beabstandet zu dem Katalysatorrohr (6) im Bereich zwischen Ofeneinlauf (2) und heißer Zone sowie im Bereich zwischen heißer Zone und Ofenauslauf (3) Gaszuführungen (7) für Stickstoff angeordnet sind.

## Claims

1. A process for thermally treating metallic workpieces in a gas-heated continuous furnace under the influence of a gas atmosphere which consists substantially of nitrogen and of hydrogen and carbon monoxide produced by a catalytic reaction of a hydrocarbon directly prior to entry into the continuous furnace, wherein the continuous furnace is supplied on the one hand with a treatment gas consisting of nitrogen, hydrogen and carbon monoxide and on the other hand - separately therefrom - with nitrogen, the treatment gas is conveyed to the continuous furnace in the region of its hot zone and the nitrogen is introduced at a distance therefrom and on both sides thereof between the inlet zone and the hot zone and between the hot zone and the outlet zone of the continuous furnace in such manner that the gas atmosphere in the zones adjacent to the furnace inlet and the zones adjacent to the furnace outlet contains less than 20% CO and less than 30% H₂.

2. A process as claimed in Claim 1, characterised in that the gas atmosphere in the zones adjacent to the inlet of the furnace and the zones adjacent to the outlet of the furnace contains less than 10% CO and less than 10% H₂.

3. A process as claimed in Claim 1 or 2, characterised in that the continuous furnace is heated via radiant tube burners and the treatment gas is conveyed to the continuous furnace via a cross-section which is filled with catalyst and which is arranged concentrically with the burner chamber of at least one of the radiant tube burners disposed in the region of the hot zone.

4. A process as claimed in one of Claims 1 to 3, characterised in that the continuous furnace is heated with natural gas and the treatment gas is produced from a natural gas - air mixture.

5. A continuous furnace for the implementation of the process claimed in one of Claims 1 to 4 comprising radiant tube burners arranged in series along the longitudinal dimension of the continuous furnace and at least one catalyst tube (6) in the region of the hot zone of the continuous furnace, and comprising a cross-section, which is arranged concentrically with the burner chamber and is filled with catalyst, for the production of the treatment gas, characterised in that in the longitudinal dimension of the continuous furnace (1) gas supply lines (7) for nitrogen are arranged on both sides of and at a distance from the catalyst tube (6) in the region between the furnace inlet (2) and the hot zone and in the region between the hot zone and the furnace outlet (3).

## Revendications

1. Procédé pour le traitement thermique de pièces métalliques dans un four continu chauffé au gaz soumis à une atmosphère gazeuse, qui est constitué essentiellement d'azote et d'un mélange d'hydrogène et de monoxyde de carbone produit par décomposition catalytique d'un hydrocarbure immédiatement avant l'entrée dans le four continu, dans lequel on introduit, d'une part, dans le four continu, un gaz de traitement constitué d'azote, d'hydrogène et de monoxyde de carbone et, d'autre part et séparément, de l'azote gazeux, dans lequel le gaz de traitement est amené au four continu dans sa zone de chauffage tandis que l'azote est introduit à une certaine distance de cette zone et de part et d'autre de celle-ci entre la zone d'entrée et la zone de chauffage et entre la zone de chauffage et la zone de sortie du four continu, et cela de manière que l'atmosphère gazeuse contienne, dans les zones proches de l'entrée du four et de la sortie du four, moins de 20% de CO et moins de 30% de H₂.

2. Procédé selon la revendication 1, caractérisé en ce que l'atmosphère gazeuse contient, dans les zones proches de l'entrée et de la sortie du four, moins de 10% de CO et moins de 10% de H₂.

3. Procédé selon la revendication 1 ou 2, caractérisé en ce que le four continu est chauffé par des brûleurs à tuyères et que le gaz de traitement est amené au four continu, par une section remplie de catalyseur, qui est disposée concentriquement par rapport à l'enceinte de brûleur, d'au moins l'un des brûleurs à tuyères disposés dans la zone chaude.

4. Procédé selon l'une des revendications 1 à 3, caractérisé en ce que le four continu est chauffé au gaz naturel et que le gaz de traitement est produit au départ d'un mélange d'air et de gaz naturel.

5. Four continu pour mettre en oeuvre le procédé selon l'une des revendications 1 à 4, avec des brûleurs à tuyères disposés en série sur la longueur du four continu et avec au moins un tube à catalyseur (6) dans la zone chaude du four continu, avec une section remplie de catalyseur et disposée concentriquement par rapport à l'enceinte de brûleur pour la production du gaz de traitement, caractérisé en ce que des alimentations de gaz (7) pour l'azote sont disposées de part et d'autre, et à une certaine distance par rapport au tube à catalyseur (6) sur la longueur du four continu (1), dans la zone entre la sortie du four (2) et la zone chaude ainsi que dans la zone entre la zone chaude et la sortie du four (3).
